# EUROPÄISCHE PATENTSCHRIFT

(11) **EP 2 252 420 B1**
(45) Veröffentlichungstag und Bekanntmachung des Hinweises auf die Patenterteilung: **07.09.2011**
(21) Anmeldenummer: 09718461.8
(22) Anmeldetag: 05.03.2009
(51) Int. Cl.: B22F 3/10, C22C 33/02, B21H 5/00

(54) **VERFAHREN ZUM HERSTELLEN EINES GESINTERTEN WERKSTÜCKES AUF EISENBASIS**
METHOD FOR PRODUCING A SINTERED, IRON-BASED WORKPIECE
PROCÉDÉ DE FABRICATION D'UNE PIÈCE FRITTÉE À BASE DE FER

(30) Priorität: 06.03.2008 AT 3642008
(43) Veröffentlichungstag der Anmeldung: 24.11.2010
(73) Patentinhaber: Miba Sinter Austria GmbH, 4655 Vorchdorf (AT)
(72) Erfinder: ORTH, Peter, A-4651 Stadl-Paura (AT); STETINA, Gerold MSc., A-4840 Vöcklabruck (AT); DANNINGER, Herbert, A-1230 Wien (AT); GIERL, Christian, A-1100 Wien (AT); HOFBAUER, Peter, A-4052 Ansfelden (AT)
(74) Vertreter: Hübscher, Helmut
(86) Internationale Anmeldenummer: PCT/AT2009/000089
(87) Internationale Veröffentlichungsnummer: WO 2009/108981

(56) Entgegenhaltungen:
- EP-A- 1 839 780
- WO-A-97/45219
- WO-A-2008/013581
- DE-A1-102005 027 055
- US-A- 5 613 180

## Beschreibung

### Technisches Gebiet

Die Erfindung bezieht sich auf ein Verfahren zum Herstellen eines gesinterten Werkstückes auf Eisenbasis, wobei ein Formling aus einem Sinterpulver gepresst und zu einem Rohling gesintert wird, bevor der Rohling im Bereich einer Oberflächenschicht verdichtet wird.

### Stand der Technik

Um eine höhere Dauerbiegefestigkeit im Bereich der Zahnfüße und eine höhere Verschleißfestigkeit im Bereich der Zahnflanken bei pulvermetallurgisch hergestellten Zahnrädern zu erreichen, ist es bekannt (EP 0 552 272 B1, AT 406 836B WO 2008/013 581), die gesinterten Pulvermetallrohlinge der Zahnräder im Flanken- und im Fußbereich der Zähne zu verdichten, sodass eine weitgehend porenfreie Oberflächenschicht erhalten wird, die im Eingriffsbereich des Zahnrades eine erhebliche Steigerung der zulässigen Belastbarkeit mit sich bringt. Die Verdichtung der Oberflächenschicht im Eingriffsbereich des Zahnrades erfolgt über ein Drückerwerkzeug in Form wenigstens eines Zahnrades, das entweder eine in die Verzahnung des Pulvermetallrohlings eingreifende Außenverzahnung (EP 0 552 B1) oder eine Innenverzahnung (AT 406 836 B) aufweist, mit deren Hilfe die Gleitgeschwindigkeit zwischen den Zahnflanken des Pulvermetallrohlings und des Drückerwerkzeuges verringert werden kann. Diese Drückerwerkzeuge bedingen jedoch im Allgemeinen einen erheblichen Konstruktionsaufwand und sind einem entsprechenden Verschleiß unterworfen. Außerdem besteht unabhängig von der Art des jeweils eingesetzten Drückerwerkzeuges die Gefahr einer über die Oberflächenverdichtung hinausgehenden Verformung des Werkstückes.

Durch ein Sintern mit einer weitgehend flüssigen Phase kann zwar die Porosität der Rohlinge wesentlich verringert und damit eine Festigkeitssteigerung erzielt werden, doch ist mit einem solchen Flüssigphasensintern ein erhebliches Schwinden des Sinterwerkstoffes verbunden. Abgesehen davon, dass sich das Schwindverhalten nachteilig auf die Fertigungstoleranzen des Werkstückes auswirkt, ist es häufig aus Gewichtsgründen erwünscht, nur die entsprechend belasteten Werkstückbereiche durch ein Verdichten einer Oberflächenschicht zu verstärken.

### Darstellung der Erfindung

Der Erfindung liegt somit die Aufgabe zugrunde, ein Verfahren der eingangs geschilderten Art zum Herstellen eines gesinterten Werkstückes auf Eisenbasis so auszugestalten, dass trotz eines Verzichts auf aufwändige Drückerwerkzeuge eine auf eine Oberflächenschicht begrenzte Verdichtung des Werkstückes gewährleistet werden kann, und zwar bei einer vergleichsweise geringen Fertigungstoleranz.

Die Erfindung löst die gestellte Aufgabe dadurch, dass der gesinterte Rohling im zu verdichtenden Oberflächenbereich mit Kohlenstoff und/oder Bor angereichert und über der Solidustemperatur der angereicherten Oberflächenschicht nachgesintert wird.

Die Erfindung nützt die Erkenntnis, dass das Sinterverhalten von gepressten Formlingen aus einem Sinterpulver auf Eisenbasis vom Gehalt bestimmter Einlagerungselemente, insbesondere von Gehalt an Kohlenstoff und Bor, abhängt. Während unterhalb eines kritischen Kohlenstoff- oder Borgehalts beim Sintern keine ausgeprägte Verdichtung des Sinterwerkstoffes beobachtet werden kann, nimmt die Verdichtung eines Sinterwerkstoffes mit entsprechend hohen Kohlenstoff- und Borgehalten beim Sintern stark zu. Mit einem Kohlenstoff- und Borgehalt über den jeweils kritischen Bereichen bildet sich nämlich eine flüssige Phase aus, die beim Überschreiten der Solidustemperatur spontan aus den jeweiligen Mischkristallen des Eisens mit Kohlenstoff und Bor entsteht und einen weitgehend porenfreien Sinterkörper ermöglicht. Da erfindungsgmäß lediglich eine Oberflächenschicht des gesinterten Rohlings mit Kohlenstoff und/oder Bor in einem die diesbezüglich kritischen Werte übersteigenden Ausmaß angereichert und der Rohling einer Nachsinterung bei einer Temperatur über der Solidustemperatur der angereicherten Oberflächenschicht unterworfen wird, bleibt die flüssige Phase bei der Nachsinterung auf die mit Kohlenstoff bzw. Bor angereicherte Oberflächenschicht mit der Folge beschränkt, dass lediglich diese Oberflächenschicht der Verdichtung durch das Flüssigphasensintern unterworfen wird, während in den übrigen Teilen des Rohlings nur ein normales Festphasensintern auftritt. Die Anreicherung der Oberflächenschicht mit Kohlenstoff und/oder Bor kann in herkömmlicher Weise vorgenommen werden. So ist beispielsweise eine Kohlenstoffanreicherung in der Oberflächenschicht mit Hilfe einer Gasaufkohlung oder einer Niederdruckaufkohlung möglich. Zur Boranreicherung kann der vorgesinterte Rohling in an sich bekannter Weise in pulver- oder pastenförmig vorliegendes Bor eingelegt oder einem Plasmaborieren unterworfen werden. Es kommt ja lediglich auf die Anreicherung der Einlagerungselemente Kohlenstoff und Bor, nicht aber auf die dafür eingesetzten Verfahren an.

Die für das Flüssigphasernsintern erforderliche Anreicherung der Einlagerungselemente Kohlenstoff und Bor in einer Oberflächenschicht des Rohlings birgt die Gefahr einer Versprödung der Oberflächenschicht mit sich. Um dieser Gefahr zu begegnen, empfiehlt es sich, die für das Verdichten erforderliche Nachsinterung isotherm durchzuführen, um insbesondere den Kohlenstoffgehalt der Oberflächenschicht durch ein Abdiffundieren des Kohlenstoffes in das Innere des Rohlings zu senken und dadurch die Ausscheidung von Korngrenzcarbiden zu vermeiden.

Damit das spontane Entstehen der flüssigen Phase aus den Eisen-Kohlenstoff-Mischkristallen sichergestellt wird, soll der Kohlenstoffgehalt in der zu verdichtenden Oberflächenschicht größer als 1 Massen% gewählt werden. Dies bedeutet aber im Hinblick auf den späteren Werkstückeinsatz eine Überkohlung der Oberflächenschicht bis in eine Tiefe von typischerweise 1 bis 1,5 mm. Wird die isotherme Sinterung über der Solidustemperatur solange durchgeführt, bis der Kohlenstoffgehalt unter 1 Massen% gesunken ist, so ist die Gefahr einer Versprödung der Oberflächenschicht durch überschüssigen Kohlenstoff weitgehend gebannt. Der mit der Nachsinterung über der Solidustemperatur einhergehenden Kornvergröberung kann durch ein Normalglühen des nachgesinterten Rohlings in an sich bekannter Weise begegnet werden.

Wird Bor zum Verdichten der Oberflächenschicht eingesetzt, so empfiehlt sich eine Boranreicherung in einem Ausmaß von 0,01 bis 0,6 Massen%. Dabei kann die Versprödungsgefahr dadurch vermieden werden, dass die Nachsinterung unter einer entborierenden Atmosphäre durchgeführt wird. Hierfür eignet sich insbesondere eine Wasserstoffatmosphäre, weil in einer solchen Wasserstoffatmosphäre das Bor, nachdem es seine Wirkung auf die spontane Entstehung einer flüssigen Phase entfaltet hat, aus der Oberflächenschicht des Rohlings zum Teil wieder entfernt wird und nicht weiter stört. Während die Nachsinterung auch in einer nicht entborierenden Atmosphäre, wie Argon, oder in Vakuum durchgeführt werden kann, ist eine Nachsinterung in einer Stickstoffatmosphäre nicht zu empfehlen. In einer Stickstoffatmosphäre bildet sich nämlich Bornitrid, wodurch die die flüssige Sinterphase aktivierende Wirkung des Bors verloren geht.

### Ausführungsbeispiel 1:

Ein vorlegiertes Eisenpulver mit 1,5 Massen% Molybdän wird mit 0,3 Massen% Graphit und 0,8 Massen% Äthylenbisstearoylamid als Gleitmittel versetzt und mit 600 MPa zu einem Formling gepresst, der bei 800° C über eine Zeitspanne von 30 Minuten entwachst und zugleich einer Festphasensinterung unterworfen wird. Der gesinterte Rohling wird in einem herkömmlichen Gasaufkohlofen aufgekohlt, wobei ein Kohlenstoffgehalt von 1,2 Massen% in der Oberflächenschicht eingestellt wird. Danach wird der Rohling in einem Hubbalkenofen unter einer Stickstoffatmosphäre 45 min bei 1320° C gesintert, wobei die Aufheizrate auf diese Sintertemperatur 15 K/min beträgt. Nach der isothermen Sinterung wird der Rohling mit durchschnittlich 10 K/min auf 400° C abgekühlt und anschließend einem Normalglühen bei 900° C unterworfen, welche Glühtemperatur für 10 Minuten aufrechterhalten wird. Danach wird das Werkstück in einer Stickstoffatmosphäre mit einer Kühlrate von 10 K/min auf Raumtemperatur abgekühlt. Die Porosität des Werkstückes wurde im Kern mit 9 bis 11 % und im Bereich der verdichteten Oberflächenschicht bis in eine Tiefe von 0,3 mm mit weniger als 2 % gemessen.

### Ausführungsbeispiel 2:

Ein vorlegiertes Eisenpulver mit 3 Massen% Chrom und 0,5 Massen% Molybdän wird mit 0,35 Massen% Graphit und 0,6 Massen% eines Gleitmittels gemischt, bevor ein Formling mit einem Pressdruck von 400 MPa gepresst wird. Der Formling wird in einem Bandofen entwachst und bei 1120° C 30 min gesintert. Zum Aufkohlen wird der gesinterte Rohling in einem Niederdruck-Carbonitrierofen bei 900° C aufgekohlt, wobei als Kohlenstoffträger Acetylen verwendet wird, dass pulsweise in den Ofen eingebracht wird. Der in einer Oberflächenschicht aufgekohlte Rohling wird in einem Vakuumofen mit einer Heizrate von 10 K/min auf eine Nachsintertemperatur von 1300° C erwärmt und auf dieser Temperatur für 60 min gehalten, um dann zunächst unter Vakuumbedingungen und dann ab 1100° C in einer Stickstoffatmosphäre mit einer Kühlrate von 10 K/min auf 300° C abgekühlt zu werden. Zum Normalglühen wird der Rohling wieder auf 900° C erwärmt und anschließend mit Stickstoff abgeschreckt. Das auf diese Weise gehärtete Werkstück wird bei 180° C angelassen. Die Restporosität betrug in einer verdichteten Oberflächenschicht bis in eine Tiefe von 0,5 mm weniger als 2 % und zeigte eine Härte größer als 500 HV3. Die Kernporosität wurde mit 13 % gemessen.

### Ausführungsbeispiel 3:

Ein mit 1,5 Massen% Chrom und 0,2 Massen% Molybdeän vorlegiertes Eisenpulver wird mit 0,2 Massen% Graphit und 0,6 Massen% Gleitmittel gemischt und mit 700 MPa zu einem Formling gepresst. Die Sinterung und Entwachsung dieses Formlings erfolgt bei 800° C. Anschließend wird der Formling in ein Pulvergemisch aus Ferrobor, Ferromangan und Aluminiumoxid eingelegt und in einem Ofen 30 min bei 1000° C in einer Wasserstoffatmosphäre gleichzeitig gesintert und boriert. Im Anschluss daran wird der gesinterte Rohling in einem Sinterofen während 1 h isotherm bei 1250° C in strömendem Wasserstoff nachgesintert. Die verdichtete Oberflächenschicht wies eine Dicke von 0,5 bis 0.7 mm auf und zeigte eine Restporosität kleiner als 1 %, während die Kernporosität 9 % betrug.

## Patentansprüche

1. Verfahren zum Herstellen eines gesinterten Werkstückes auf Eisenbasis, wobei ein Formling aus einem Sinterpulver gepresst und zu einem Rohling gesintert wird, bevor der Rohling im Bereich einer Oberflächenschicht verdichtet wird, **dadurch gekennzeichnet, dass** der gesinterte Rohling im zu verdichtenden Oberflächenbereich mit Kohlenstoff und/oder Bor in einem die kritischen Werte für die Ausbildung einer spontanen flüssigen Phase beim Überschreiten der Solidustemperatur übersteigenden Ausmaß angereichert und über der Solidustemperatur der angereicherten Oberflächenschicht nachgesintert wird.

2. Verfahren nach Anspruch 1, **dadurch gekennzeichnet, dass** der Rohling isotherm nachgesintert wird.

3. Verfahren nach Anspruch 1 oder 2, **dadurch gekennzeichnet, dass** bei einer Anreicherung der Oberflächenschicht mit Kohlenstoff der Kohlenstoffgehalt in der zu verdichtenden Oberflächenschicht größer als 1 Massen% ist.

4. Verfahren nach Anspruch 3, **dadurch gekennzeichnet, dass** die isotherme Sinterung über der Solidustemperatur solange durchgeführt wird, bis der Kohlenstoffgehalt unter 1 Massen% gesunken ist.

5. Verfahren nach einem der Ansprüche 1 bis 4, **dadurch gekennzeichnet, dass** der nachgesinterte Rohling einem Normalglühen unterworfen wird.

6. Verfahren nach Anspruch 1 oder 2, **dadurch gekennzeichnet, dass** bei einer Anreicherung der Oberflächenschicht mit Bor der Borgehalt in der zu verdichtenden Oberflächenschicht zwischen 0,01 und 0,6 Massen% liegt.

7. Verfahren nach Anspruch 1, 2 oder 6, **dadurch gekennzeichnet, dass** bei einer Anreicherung der Oberflächenschicht mit Bor der Rohling unter einer entborierenden Atmosphäre, vorzugsweise in einer Wasserstoffatmosphäre, nachgesintert wird.

## Claims

1. Method for producing a sintered iron-based work piece, wherein a blank is pressed from a sintering powder and sintered to form a billet, before the billet is compacted in the region of a surface layer, **characterised in that**, in the surface region to be compacted, the sintered billet is enriched with carbon and/or boron to a degree exceeding the critical values for the formation of a spontaneous liquid phase when the solidus temperature is exceeded, and is resintered above the solidus temperature of the enriched surface layer.

2. Method as claimed in claim 1, **characterised in that** the billet is resintered isothermally.

3. Method as claimed in claim 1 or 2, **characterised in that** in the case of enrichment of the surface layer with carbon, the carbon content in the surface layer to be compacted is greater than 1% by mass.

4. Method as claimed in claim 3, **characterised in that** the isothermal sintering is carried out above the solidus temperature until the carbon content has fallen below 1 % by mass.

5. Method as claimed in any one of claims 1 to 4, **characterised in that** the resintered billet is subjected to normalization.

6. Method as claimed in claim 1 or 2, **characterised in that** in the case of enrichment of the surface layer with boron, the boron content in the surface layer to be compacted is between 0.01 and 0.6% by mass.

7. Method as claimed in claim 1, 2 or 6, **characterised in that** in the case of enrichment of the surface layer with boron, the billet is resintered in a deboronizing atmosphere, preferably in a hydrogen atmosphere.

## Revendications

1. Procédé de fabrication d'une pièce frittée à base de fer, où une ébauche pour fonderie, composée d'une poudre de frittage, est pressée et frittée pour donner une pièce brute, avant que la pièce brute soit comprimée dans la zone d'une couche de surface, **caractérisé en ce que**, dans la zone de surface à comprimer, la pièce brute frittée est enrichie en carbone et/ou en bore, à un degré dépassant les valeurs critiques pour la constitution d'une phase liquide spontanée lors du dépassement de la température de solidus, et est refrittée au-dessus de la température de solidus de la couche de surface enrichie.

2. Procédé selon la revendication 1, **caractérisé en ce que** la pièce brute est refrittée de manière isotherme.

3. Procédé selon la revendication 1 ou 2, **caractérisé en ce que**, dans le cas d'un enrichissement de la couche de surface avec du carbone, la teneur en carbone dans la couche de surface à comprimer est supérieure à 1 % en masse.

4. Procédé selon la revendication 3, **caractérisé en ce que** le frittage isotherme au-dessus de la température de solidus est pratiqué jusqu'à ce que la teneur en carbone soit descendue au-dessous de 1 % en masse.

5. Procédé selon l'une des revendications 1 à 4, **caractérisé en ce que** la pièce brute refrittée est soumise à un recuit normal.

6. Procédé selon la revendication 1 ou 2, **caractérisé en ce que**, dans le cas d'un enrichissement de la couche de surface avec du bore, la teneur en bore dans la couche de surface à comprimer est dans la fourchette comprise entre 0,01 et 0,6 % en masse.

7. Procédé selon la revendication 1, 2 ou 6, **caractérisé en ce que**, dans le cas d'un enrichissement de la couche de surface avec du bore, la pièce brute est refrittée sous une atmosphère déborante, de préférence sous une atmosphère d'hydrogène.
